# EUROPÄISCHE PATENTSCHRIFT

(11) **EP 1 511 870 B1**
(45) Veröffentlichungstag und Bekanntmachung des Hinweises auf die Patenterteilung: **11.04.2007**
(21) Anmeldenummer: 03740063.7
(22) Anmeldetag: 04.06.2003
(51) Int. Cl.: C22C 29/08, C22C 1/05

(54) **HARTMETALL-SUBSTRATKÖRPER UND VERFAHREN ZU DESSEN HERSTELLUNG**
HARD METAL SUBSTRATE BODY AND METHOD FOR PRODUCING THE SAME
CORPS SUBSTRAT EN METAL DUR ET PROCEDE DE FABRICATION

(30) Priorität: 10.06.2002 DE 10225521
(43) Veröffentlichungstag der Anmeldung: 09.03.2005
(73) Patentinhaber: Kennametal Widia Produktions GmbH & Co. KG, 45145 Essen (DE)
(72) Erfinder: KASSEL, Dieter, 58456 Witten (DE); DAUB, Werner, 51061 Köln (DE); DREYER, Klaus, 45138 Essen (DE); RÖDIGER, Klaus, 44869 Bochum (DE); LENGAUER, Walter, A-2100 Leobendorf (AT); LOVONYAK, Mariann, A-1170 Wien (AT); UCAKAR, Vera, A-1120 Wien (AT)
(74) Vertreter: Vomberg, Friedhelm
(86) Internationale Anmeldenummer: PCT/DE2003/001834
(87) Internationale Veröffentlichungsnummer: WO 2003/104507

(56) Entgegenhaltungen:
- EP-A- 1 048 750
- WO-A-01/16388
- WO-A-02/14569
- DE-A- 19 845 376
- WALTER LENGAUER, KLAUS DREYER: "Functionally graded hardmetals" JOURNAL OF ALLOYS AND COMPOUNDS, Bd. 338, 16. Mai 2002 (2002-05-16), Seiten 194-212, XP002256760
- S. TAKATSU, K. SHIBUKI, H. KISO: "Properties and cutting performance of nitriding cemented carbide and TiC cermet tools" CUTTING TOOL MATERIALS: PROCEEDINGS OF AN INTERNATIONAL CONFERENCE FORT MITCHELL, KY, USA, 1981, Seiten 207-224, XP009017005
- PATENT ABSTRACTS OF JAPAN vol. 1999, no. 12, 29. Oktober 1999 (1999-10-29) -& JP 11 197936 A (MITSUBISHI MATERIALS CORP), 27. Juli 1999 (1999-07-27)

## Beschreibung

Die Erfindung betrifft einen Hartmetall-Substratkörper, bestehend aus einer WC-Hartstoffphase und einer 3- bis 25 Massen%igen Binderphase, die neben mindestens einem der Bindemetalle Fe, Co und/oder Ni noch bis zu 15 Massen% (bezogen auf die Binderphase) gelöste Dotierungsmittel enthält, die aus der Gruppe Al, Cr, Mo, Ti, Zr, Hf, V, Nb, Ta stammen.

Die Erfindung betrifft ferner ein Verfahren eines solchen Hartmetall-Substratkörpers, bei dem die Ausgangsmischung pulvermetallurgisch vorbehandelt, zu einem Grünling vorgepreßt und abschließend in einer Atmosphäre eines Ofens erwärmt und gesintert wird.

In den genannten Hartmetallzusammensetzungen wirken die Dotierungen, die zumeist in Form von Carbiden, Nitriden oder Carbonitriden der Elemente Ti, Zr, Hf, V, Ta oder Legierungen aus diesen Elementen, insbesondere Ti₂AlN oder Ti₂AlC in der Ausgangspulvermischung zugegeben werden, als Kornwachstumshemmer, die gewährleisten, dass die hergestellte WC-Co-Basislegierung feinkörnig und gleichmäßig bleibt, um eine optimale Härte und Verschleißfestigkeit gewährleisten zu können.

Ebenso ist es seit langem bekannt, dass die Verschleißeigenschaften von Hartmetallkörpern durch Aufbringen einer oder mehrerer Oberflächenschichten aus Carbiden, Nitriden, Carbonitriden, Boriden und/oder Oxiden oder Diamant beeinflußt werden kann. Schon früh, nämlich in der DE-A 24 33 737 oder der DE-A-25 25 185 sind chemische oder physikalische Beschichtungsverfahren erwähnt worden.

In der DE 27 17 842 A1 wird hierzu ausgeführt, dass es zur Einsparung des getrennten Arbeitsganges, der zu Schichtaufbringung mittels CVD oder PVD erforderlich sei, sinnvoll wäre, den Hartmetallkörper nach dem Fertigsintern bei hohen Temperaturen einem Druck zwischen 2 bar (2 x 10⁶ Pa) und 5000 bar (5 x 10⁸ Pa) unter stickstoffhaltiger Atmosphäre auszusetzen. Die Behandlungstemperatur soll zwischen 800°C und einer oberen Grenze liegen, die mindestens 50°C unter der maximalen Sintertemperatur liegt. Mit dieser "Oberflächenaufstickung", die bis zu einer Tiefe von 300 µm wirksam sein soll, sollte ein verbessertes Verschleißverhalten sowie eine verbesserte Oxidationsbeständigkeit und eine Erniedrigung der Diffusions- und Klebeneigung des Hartmetalles bei seiner Wechselwirkung mit dem Verschleißpartner gewährleistet werden. Für viele praktische Anwendungen ist jedoch nach wie vor nicht auf eine Oberflächenbeschichtung verzichtbar. Insbesondere bei Diamantbeschichtungen, aber auch Beschichtungen anderer Zusammensetzung stellt sich das Problem der schlechten Haftfestigkeit der Beschichtung auf dem Substratkörper. Ursache für eine mangelhafte Haftung ist beispielsweise ein zu hoher Bindergehalt an der Substratkörperoberfläche.

In der DE 199 22 059 A1 wird ein Hartmetall- oder Cermet-Körper mit einer Hartstoffphase aus WC und/oder mindestens einem Carbid, Nitrid, Carbonitrid und/oder Oxicarbonitrid mindestens eines der Elemente IVa-, Va- oder VIa-Gruppe des Periodensystems und einer Bindemetallphase aus Fe, Co und/oder Ni, deren Anteil 3 bis 25 Massen% beträgt, vorgeschlagen, bei der aus der Körperoberfläche um 2 bis 20 µm WC-Kristallite herausragen. Dies soll dadurch erreicht werden, indem entweder eine stickstofffreie Mischung aus Hartstoffen und Bindemetallen zu einem Grünling vorgepreßt und in einer Vakuum- oder Inertgasatmosphäre auf eine zwischen 1200°C und der Sintertemperatur liegende Temperatur aufgeheizt wird, wonach spätestens bei

Erreichen der Sintertemperatur zumindest zeitweise eine stickstoff- und ggf. kohlenstoffhaltige Atmosphäre mit einem Druck zwischen 10³ und 10⁷ Pa eingestellt wird, anschließend ggf. auf Sintertemperatur aufgeheizt und diese über eine Haltezeit von mindestens 20 min aufrechterhalten oder in dieser Zeit von mindestens 20 min nur eine geringe Abkühlung von maximal 2°C/min durchgeführt und anschließend abgekühlt wird. Beim Aufheizen oder spätestens ab Erreichen der Sintertemperatur bleibt die eingestellte Stickstoffatmosphäre erhalten, bis in der Abkühlphase mindestens 1000°C erreicht wird.

Alternativ hierzu wird eine mindestens 0,2 Massen% Stickstoff enthaltende Mischung aus Hartstoffen und Bindermetallen vorgepreßt und der hierdurch hergestellte Grünling auf Sintertemperatur erwärmt, wobei die während des Aufheizens eingestellte Inertgas- oder Vakuumatmosphäre ab Erreichen einer Temperatur zwischen 1200°C und der Sintertemperatur zumindest zeitweise durch Einlaß von Stickstoff enthaltenden Gasen unter einem Druck von 10³ bis 10⁷ Pa gegen diese Gasdruckatmosphäre ausgetauscht wird. Die Sinterhaltezeit beträgt mindestens 30 min; bei Aufheizen ab 1200°C oder später soll der Stickstoff-Druck aufrechterhalten bleiben, bis in der Ofenatmosphäre bei der Abkühlung mindestens 1000°C erreicht sind.

Das vorstehende Verfahren setzt jedoch eine Hartstoffzusammensetzung voraus, bei der in erheblichem Maße neben WC und dem Binder noch erhebliche Mengen weiterer Carbide, Nitride oder Carbonitride anwesend sein müssen.

Es ist Aufgabe der vorliegenden Erfindung, einen verbesserten, im wesentlichen zweiphasigen Hartmetallkörper der eingangs genannten Art und ein Verfahren zu seiner Herstellung anzugeben, der gegenüber den nach dem Stand der Technik bekannten Substratkörpern eine bessere Haftung für Oberflächenbeschichtungen, die aus der Gasphase abgeschieden werden, liefert. Solche Schichten können z.B. aus Diamant, amorphem Kohlenstoff, kubischem Bornitrid, Kohlenstoffnitriden, Oxiden sowie metallischen Hartstoffen aus Carbiden, Nitriden, Carbonitriden und Oxicarbonitriden, insbesondere der Elemente der IVa- bis VIa-Gruppe des Periodensystems bestehen.

Diese Aufgabe wird durch den Hartmetall-Substratkörper nach Anspruch 1 gelöst, bei dem erfindungsgemäß die Summe der Bindemetalle zum Substratkörper hin in einer tiefe von 0 bis 1 µm auf weniger als die Hälfte der Konzentration der Bindemetalle im Substratkörperinneren abfällt. Der prozentuale Anteil an Dotierungsmitteln im Hartmetall, das aus WC und einer Binderphase besteht, ist erfindungsgemäß auf 4 Massen% begrenzt, Ebenso limitiert ist der prozentuale Anteil einer etwaigen dritten kubischen Phase auf maximal 4 Vol%.

Im Unterschied zu den nach dem Stand der Technik geschaffenen Hartmetallkörpern wird nicht nur eine bloße Binder-Verarmung in den oberflächennahen Randzonen angestrebt, sondern eine Randzone, bei der die durch Binderverarmung geschaffenen "Freiräume" durch Dotierungsmittel "aufgefüllt" werden. Die Menge der Dotierungsmittel soll jedoch auf 15 Massen%, bezogen auf die Bindemetallphase, beschränkt werden, die ihrerseits 3 Massen% bis 25 Massen% der Gesamtmenge ausmachen kann. Der Rest, nämlich 75 bis 97 Massen%, besteht aus der reinen WC-Hartstoffphase. Vorzugsweise nimmt die Konzentration der Binderphase in dem genannten oberflächennahen Bereich graduell ab, wohingegen die Konzentration der Dotierungsmittel, des Kohlenstoffs und des Stickstoffs graduell zunehmen.

Nach einer weiteren Ausgestaltung der Erfindung ist die Korngröße des WC im Hartmetall-Substratkörper maximal 1,5 µm.

Insbesondere eignet sich der vorstehend beschriebene Hartmetall-Substratkörper für Schichten aus Diamant, aber auch aus Carbiden, Nitriden und/oder Carbonitriden des Titans, Zirkoniums und/oder Hafniums oder aus Al₂O₃, HfO₂, ZrO₂, Mischungen aus Oxiden, amorphem Kohlenstoff, aus kubischem Bornitrid oder Kohlenstoffnitriden.

Vorzugsweise sind in der oberflächennahen Randzone Nitride des metallischen Dotierungsmittels, z.B. TiN, CrN oder VN, angereichert.

Zur Herstellung des erfindungsgemäßen Hartmetall-Substratkörpers wird das Verfahren nach Anspruch 5 oder Anspruch 6 verwendet.

In der ersten Ausführungsalternative wird die Ausgangspulvermischung der gewünschten Hartmetallzusammensetzung pulvermetallurgisch in nach dem Stand der Technik bekannter Weise vorbehandelt, zu einem Grünling vorgepreßt und bis zur Sintertemperatur erwärmt, wobei in der Aufheizphase nach Erreichen des Eutektikums, aber spätestens nach Erreichen der Sintertemperatur die Vakuum- oder Inertgasatmosphäre durch eine N₂-Atmosphäre mit einem N₂-Druck ≤ 10⁵ Pa ersetzt und zumindest bis zum Erreichen der Sintertemperatur oder bis zum Ende der Haltezeit, in der der Körper auf Sintertemperatur gehalten wird, aufrechterhalten wird.

Alternativ hierzu ist es auch möglich, die Stickstoff-Behandlung nach dem Fertigsintern vorzunehmen, und zwar indem der fertiggesinterte Körper unterhalb der eutektischen Temperatur einer N₂-Atmosphäre unter einem Druck p von 10⁵ Pa < p < 10⁷ Pa über mindestens 10 min ausgesetzt wird. Diese Behandlung kann entweder in der Abkühlphase nach dem Sintern oder in einem zweiten Arbeitsschritt, ggf. auch im Anschluß an eine Schleif- und/oder Strahlbehandlung des fertiggesinterten Körpers angeschlossen werden.

Die Stickstoffatmosphäre kann entweder durch Einleitung von Stickstoffgas in die Ofenatmosphäre oder auch durch Einleitung von Präkursoren, d.h. N-haltigen Gasen, eingestellt werden, aus denen sich Stickstoff bei der entsprechenden Temperatur in der Gasatmosphäre in situ bildet.

Es ist allgemein bekannt, dass mit der Zeitspanne und mit der Gaszusammensetzung, bei der sich der Sinterkörper oberhalb eutektischer Temperaturen befindet, die Größe der WC-Kristallite beeinflußt werden kann. Längere Behandlungszeiten führen zu größeren WC-Kristalliten.

In einer bevorzugten Ausführungsvariante wird der Körper auf 1250°C erwärmt und diese Temperatur über eine Zeitdauer von mindestens 20 min gehalten, bevor mit der Aufheizung auf die Sintertemperatur fortgefahren wird. Weiterhin vorzugsweise wird der Körper in der Aufwärmphase zunächst im Vakuum und erst ab ca. 1250°C in einer Inertgasatmosphäre, z.B. aus Argon, bis zur Sintertemperatur erwärmt, bei deren Erreichen die Stickstoffatmosphäre mit eine Druck von mindestens 10⁴ Pa eingestellt wird. Vorzugsweise liegen die Aufheiz- und Abkühlraten maximal bei 10°C/min, bevorzugt liegt die entsprechende Rate zwischen 2°C/min und 5°C/min.

Nach einer weiteren Ausgestaltung der Erfindung sind in der Ausgangsmischung zusätzlich bis zu 15 Massen%, bezogen auf die Binderphase, Carbide, Nitride, Carbonitride der Elemente der lva-, Va- und Vla-Gruppe des Periodensystems oder des Al oder Komplexcarbide, Komplexnitride und/oder Komplexcarbonitride der Form Ti₂AlC, Ti₂AlN, Cr₂AlN, Cr₂AlC enthalten, vorzugsweise jedoch nur jeweils in einer Menge wie maximal in der Binderphase gelöst werden kann. Diese Löslichkeitsgrenze ist jeweils durch Summe der gelösten Elemente bestimmt und kann sich für jedes Element durch Zugabe anderer lösbarer Elemente ändern.

Bei der vorbeschriebenen Behandlung der Sinterkörper in einer Stickstoffatmosphäre unter einem Druck von 10² Pa bis 10⁷ Pa diffundieren die Dotierungsmittel bzw. deren Carbide, Nitride oder Carbonitride in Richtung der Substratoberfläche und verdrängen durch Anreicherung von entsprechenden Hartstoffpartikeln, die noch zusätzlich durch die Kombination des vorhandenen Stickstoffes und mindestens eines der Metalle verstärkt werden kann, die Bindephase in tiefere Regionen, die dadurch an der Oberfläche verarmt. Die Stickstoffbehandlung wirkt jedoch auch aufgrund der Tatsache, dass Stickstoff in der Binderphase gelöst wird, auf die Kohlenstoffaktivität, die wiederum die Ausscheidung von Hartstoffphasen beeinflußt. Auch hierdurch kann eine Hartstoffphasenanreicherung in der Oberfläche gesteuert werden.

Die Erfindung wird im folgenden anhand von Ausführungsbeispielen erläutert.

Es zeigen
- Fig. 1: ein Sinterprofil für die Behandlung einer Probe,
- Fig. 2a, b: jeweils ein halbquantitatives GDOS-Tiefenprofil der Probe A,
- Fig. 3a, b: jeweils ein halbquantitatives GDOS-Tiefenprofil der Probe C,
- Fig. 4: weitere Sinterprofile und
- Fig. 5a, b: jeweils ein halbquantitatives GDOS-Tiefenprofil der Probe C, die gemäß einem Sinterprofil nach Fig. 4 unterzogen worden ist.

Fünf Legierungen gemäß der in der folgenden Tabelle aufgeführten Zusammensetzung wurden in üblicher Weise gemahlen, gemischt und zu einem Grünling vorgepreßt sowie anschließend einer Sinterbehandlung unterzogen, deren Sinterprofil der Fig. 1 zu entnehmen ist.

**Tabelle 1**

| Probenzusammensetzung | |
|---|---|
| Sinterkörper | Zusammensetzung (Masse%) |
| A | 92 % WC, 7,5 Co, 0,5 Ti₂AlC |
| B | 91,75 % WC, 0,75 % Cr₃C₂, 3,75 % Co, 3,75 % Ni |
| C | 91,75 % WC, 0,75 % Cr₃C₂, 4,5 % Co, 1,5 % Ni, 1,5 % Fe |
| D | 91,75 % WC, 0,75 % Cr₃C₂, 7,5 % Co |
| E | 91,4 % WC, 0,75 % Cr₃C₂, 0,35 % Mo₂C, 7,5 % Co |

Die vorgenannte Legierung A ist mit einer Aufwärmgeschwindigkeit von 5°C/min zunächst auf 1250°C erwärmt worden. Diese Temperatur wurde etwa 30 min gehalten, wonach eine Argon-Gasatmosphäre mit einem Druck von 5 x 10³ Pa eingestellt wurde. Gleichzeitig ist die Erwärmung des Sinterkörpers mit einer Aufheizgeschwindigkeit von 5°C/min fortgesetzt worden, wobei bei Erreichen von 1480°C ein N₂-Druck von 7 x 10⁴ Pa eingestellt wurde, der auch nach Erreichen der Sintertemperatur von 1480°C aufrechterhalten blieb. Die Sinterdauer betrug ca. 1 Stunde, wonach der Ofen abgeschaltet worden ist.

Bei dem Sinterkörper gemäß Probe A war festzustellen, dass durch die N₂-Behandlung die oberflächennahen Regionen in einer Tiefe bis zu 1 µm derart beeinflußt wurden, dass dort die Binderphase, d.h. die Summe der Bindemetalle verarmte und eine deutliche Anreicherung der Hartstoffphase an der Oberfläche und in den oberflächennahen Bereichen erzeugt wurde (siehe Fig. 2a). Dies konnte sowohl im metallographischen Querschliff als auch rein optisch durch eine Farbveränderung festgestellt werden. Fig. 2b zeigt das Verhältnis des Dotierungsmittels Ti zum Bindemetall Co. Man erkennt, dass das Dotierungselement im Verhältnis zum Bindemetall sich zur Oberfläche des Substratkörpers hin stark anreichert und an der Oberfläche eine sehr dünne Ti(C,N)-Schicht vorliegt.

Als weiteres Beispiel für den erzielten Effekt der Modifikation der Randzone zeigt Fig. 3a ein halbquantitatives GDOS-Tiefenprofil. Man erkennt deutlich, dass die Summe der Bindemetalle (Fe, Co, Ni) an der äußeren Oberfläche abnimmt. Fig. 3b zeigt ein zur Oberfläche in geringeren Eindringtiefen (ca. 0,1 µm) deutlich ansteigendes Verhältnis Cr/(Co + Fe + Ni). Dies bedeutet, dass im Binder in der gradierten Randzone, welche durch Stickstoff beeinflußt ist, der Cr-Anteil in der Binderphase relativ zu den anderen Elementen der Binderphase gegenüber der nicht durch Stickstoff beeinflußten, inneren Bereiche der Legierung erhöht ist. Der Stickstoffgehalt nimmt in der Randzone stark, der Kohlenstoff- und Wolfram-Gehalt geringfügig zur Oberfläche hin zu.

Proben des Typs A bis F gemäß Tabelle 1 wurden verschiedenen Glühungen und Sinterungen bei erhöhtem Stickstoffdruck gemäß Tabelle 2 unterzogen.

**Tabelle 2**

| Sinterprofile für die Proben A bis F der Tabelle 1 | |
|---|---|
| Probe | Sinterprofil |
| B | Zyklus 7 |
| C | Zyklus 7 |
| A | Zyklus 7 |
| C | php_1 |
| A | php_1 |
| D | php_2 |
| E | php_2 |
| C | php_2 |
| E | php_2 |
| B | php_2 |
| D | php_2a |
| F | php_2a |
| D | php_2b |
| F | php_2b. |

Die Sinterprofile sind in Tabelle 3 sowie Fig. 4 wiedergegeben.

**Tabelle 3**

| Tabellarische Beschreibung der Sinterprofile | | | | |
|---|---|---|---|---|
| **Vorbehandlung** | **p(N₂) bar** | **max. Temperatur** | **Haltezeit bei max. Temperatur** h | **Abkühlbedingungen** |
| **Zyklus 8** | | | | |
| dynamisches Vakuum bis max. Temperatur | 5 | 1200°C | 10 | abkühlen lassen = 250°C/min |

| **Zyklus 7** | | | | |
|---|---|---|---|---|
| dynamisches Vakuum bis max. Temperatur | 25 | 1280°C | 10 | abkühlen lassen = 250°C/min |

| **php_1** | | | | |
|---|---|---|---|---|
| dynamisches Vakuum bis max. Temperatur | 25 | 1400°C | 1 | bis 1200°C mit 5°/min dann abkühlen lassen = 250°C/min |

| **php_2** | | | | |
|---|---|---|---|---|
| dynamisches Vakuum bis 1200°C | 25 bei 1200°C | 1400°C | 1 | bis 1200°C mit 5°/min dann abkühlen lassen = 250°C/min |

| **php_2a** | | | | |
|---|---|---|---|---|
| dynamisches Vakuum bis 1200°C | 25 bei 1200°C | 1400°C | 2 | bis 1200°C mit 5°/min dann abkühlen lassen = 250°C/min |

| **php_2b** | | | | |
|---|---|---|---|---|
| dynamisches Vakuum bis 1200°C | 25 bei 1200°C | 1400°C | 4 | bis 1200°C mit 5°/min dann abkühlen lassen = 250°C/min |

Ein halbquantitatives GDOS-Tiefenprofil der Probe C ist in Fig. 5 dargestellt, welches die Abnahme der Summe der Bindemetalle in oberflächennahen Bereichen zeigt. Die Summe der Bindemetalle zeigt wieder die gleiche Charakteristik wie im Falle der gleichen vakuumgesinterten Sorte. Auch der N- und der C-Anteil ist wie im Falle der unter vermindertem Druck gesinterten Legierung C zur Oberfläche hin erhöht. Fig. 5b zeigt einen deutlichen Anstieg der Cr/(Co + Ni + Fe)-Konzentrationsverhältnisses zu randnahen Zonen.

Durch die Wahl der Dotierungselemente bzw. deren Verbindungen und auch durch Wahl des Stickstoffdruckes kann die Randzone des fertigen Hartmetall-Sinterkörpers so eingestellt werden, dass nicht nur eine Anreicherung an Dotierungsmitteln, sondern sogar die Bildung einer Diffusionsschicht aus Nitriden gefördert wird. Wird beispielsweise Cr oder eine Cr-Verbindung als Dotierung eingesetzt, so entsteht bei einer Vakuumsinterung mit späterer N₂-Gasphaseneinstellung unter kleinen Drücken (< 105 Pa) keine Chromnitrid-Schicht oder -Anreicherung, weil sich Chromnitride bei geringen Stickstoffdrücken nicht bilden. Hingegen kann mittels einer Dotierung einer V- oder Ti-haltigen Phase die Bildung von TiN oder VN oder von Ti(C,N) oder V(C,N) unter denselben Bedingungen hervorgerufen werden, weil Vanadiumnitride bzw. -carbonitride bereits bei geringen Stickstoffdrücken ausgebildet werden.

## Patentansprüche

1. Hartmetall-Substratkörper, bestehend aus einer WC-Hartstoffphase und einer 3- bis 25 Massen%igen Binderphase, die neben mindestens einem der Bindemetalle Fe, Co und/oder Ni noch bis zu 15 Massen% (bezogen auf die Binderphase) gelöste Dotierungsmittel enthält, die aus der Gruppe Al, Cr, V, Nb, Ta, Ti, Zr, Hf bestehen,
**dadurch gekennzeichnet,**
**dass** der prozentuale Anteil aller Dotierungsmittel im Hartmetall auf maximal 4 Massen% begrenzt ist, dass der Anteil einer kubischen Phase im Hartmetall kleiner als 4 Vol% ist und dass der. Bindemetallgehalt in einer Hartmetall-Substratkörper-Randzone von bis zu 1 µm, vorzugsweise bis zu 0,5 µm, auf weniger als das 0,5-fache des Bindergehaltes im Substratkörperinneren abfällt, wobei die Konzentration der Binderphase zur Substraktkörperoberfläche hin graduell abnimmt und die Konzentration des Dotierungsmittels in entsprechender Weise graduell zunimmt.

2. Hartmetall-Substratkörper nach Anspruch 1, **dadurch gekennzeichnet, dass** die Korngröße des WC ≤ 1,5 µm beträgt, wobei bei WC-Feinstkorn-Hartmetallen (Korngröße ≤ 0,8 µm) und/oder bei WC-Ultrafeinstkorn-Hartmetallen (Korngröße ≤ 0,5 µm) vorzugsweise Cr, V und/oder Ta als Dotierungsmittel enthalten sind.

3. Hartmetall-Substratkörper nach einem der Ansprüche 1 oder 2, **dadurch gekennzeichnet, dass** auf der Substratkörperoberfläche mindestens eine Schicht aus einem Carbid, Nitrid und/oder Carbonitrid des Ti, Zr und/oder Hf und/oder aus Al₂O₃, HfO₂, ZrO₂, Oxiden, amorphem Kohlenstoff, aus Diamant, kubischem Bornitrid, Kohlenstoffnitrid (CNₓ) oder anderen mindestens eines der Elemente B, C, N und/oder O aufweisenden Verbindungen aufgebracht ist.

4. Hartmetall-Substratkörper nach einem der Ansprüche 1 bis 3, **dadurch gekennzeichnet dass** in der oberflächennahen Randzone Nitride oder Carbonitride des metallischen Dotierungsmittels angereichert sind.

5. Verfahren zur Herstellung des Hartmetall-Substratkörpers nach einem der Ansprüche 1 bis 4, bei dem die Ausgangsmischung pulvermetallurgisch vorbehandelt, zu einem Grünling vorgepreßt und abschließend in der Atmosphäre eines Ofens erwärmt und gesintert wird, **dadurch gekennzeichnet, dass** in der Aufheizphase nach Erreichen des Eutektikums, aber spätestens nach Erreichen der Sintertemperatur die Vakuum- oder Inertgasatmosphäre durch eine N₂-Atmosphäre mit einem N₂-Druck ≤ 10⁵ Pa ersetzt und zumindest bis zum Erreichen der Sintertemperatur aufrechterhalten wird.

6. Verfahren zur Herstellung des Hartmetall-Substratkörpers nach einem der Ansprüche 1 bis 4, bei dem die Ausgangsmischung pulvermetallurgisch vorbehandelt, zu einem Grünling vorgepreßt und abschließend in der Atmosphäre eines Ofens erwärmt und gesintert wird, **dadurch gekennzeichnet, dass** nach dem Fertigsintern oder ggf. in einer Endbehandlung unterhalb der eutektischen Temperatur der Sinterkörper einer N₂-Atmosphäre unter einem Druck (p) von 10⁵ Pa < p < 10⁷ Pa über mindestens 10 min ausgesetzt wird.

7. Verfahren nach Anspruch 5 oder 6, **dadurch gekennzeichnet, dass** die Stickstoffatmosphäre durch Einleitung von Präkursoren, d.h. N-haltigen Gasen eingestellt wird, wobei sich Stickstoff in der Gasatmosphäre in situ bildet.

8. Verfahren nach einem der Ansprüche 5 bis 7, **dadurch gekennzeichnet, dass** bis auf 1250°C während der Aufheizphase erwärmt und diese Temperatur eine Zeitdauer von mindestens 20 min, vorzugsweise mehr als 1 h, gehalten wird, bevor mit der Aufheizung auf die Sintertemperatur fortgefahren wird.

9. Verfahren nach einem der Ansprüche 5, 7 oder 8, **dadurch gekennzeichnet, dass** zunächst in der Aufwärmphase bei etwa 1200°C das bisher bestehende Vakuum durch eine Inertgasatmosphäre, vorzugsweise bei einem Druck von 10³ Pa bis 10⁴ Pa, und erst bei Erreichen der Sintertemperatur die Stickstoffenthaltende Atmosphäre bei höherem Druck, vorzugsweise ≥ 10⁴ Pa eingestellt wird.

10. Verfahren nach einem der Ansprüche 5 bis 9, **dadurch gekennzeichnet, dass** die Aufheiz- und Abkühlrate bis zu 10°C/min beträgt, vorzugsweise zwischen 2°C/min und 5°C/min liegt.

11. Verfahren nach einem der Ansprüche 5 bis 10, **dadurch gekennzeichnet, dass** in der Ausgangsmischung bis zu 15 Massen% der Binderphase zusätzliche Carbide, Nitride, Carbonitride der Elemente der IVa- oder Vla-Gruppe des Periodensystems oder des Al oder Komplexcarbide, Komplexnitride und/oder Komplexcarbonitride der Form Ti₂AlC, Ti₂AlN, Cr₂AlN, Cr₂AlC enthalten sind.

## Claims

1. Hard metal substrate body comprised of a WC hard material phase and a binder phase of 3 to 25 mass % which apart from at least one of the binder metals Fe, Co and/or Ni contains up to 15 mass % (of the binder phase) dissolved doping agents selected from the group comprised of Al, Cr, V, Nb, Ta, Ti, Zr, Hf, **characterized in that** the percentage proportion of all doping agents in the hard metal is limited to a maximum of 4 mass % **in that** the proportion of a cubic phase in the hard metal is less that 4 volume % and **in that** the binder metal content in a hard metal-substrate body boundary zone falls from up to 1µm, preferably up to 0,5µm to less that 0,5 times the binder content in the substrate body interior, whereby the concentration of the binder phase falls gradually toward the substrate body surface and the concentration of the doping agents gradually increases in a corresponding manner.

2. Hard metal substrate body according to claim 1 **characterized in that** the grain size of the WC is ≤1,5µm whereby the WC fine hard metal (grain size ≤0,8µm) and/or with WC ultrafine grain hard metal (grain size ≤0,5µm), preferably contain Cr, V and/or Ta as doping agent.

3. Hard metal substrate body according to one of claims 1 or 2 **characterized in that** at least one layer is applied to the substrate body surface, the layer being comprised of a carbide, nitride and/or carbonitride of Ti, Zr and/or Hf and/or of Al₂O₃, HfO₂, ZrO₂, oxides, amorphous carbon, diamond, cubic boron nitride, carbon nitride (CNₓ) or another compound of at least one of the elements B, C, N and/or O.

4. Hard metal substrate body according to one of claims 1 to 3 **characterized in that** in the boundary zone close to the surface there is an enrichment with nitride or carbonitride of the metal doping agents.

5. Method of producing a hard metal substrate body according to one of claims 1 to 4 in which the starting mixture is pre-treated powder metallurgically, is prepressed to a green body and then in an atmosphere of a furnace is heated and sintered, **characterized in that** in the heating phase, after reaching the eutectic, but not later that reaching the sintering temperature the vaccum or inert gas atmosphere is replaced with a N₂ atmosphere with a N₂ pressure of ≤10⁵ Pa and is maintained at least until the sintering temperature is reached.

6. Method of making a hard metal substrate body according to one of claims 1 to 4 in which the starting mixture is powder metallurgically pre-treated, is pressed to a green body and finally heated in an atmosphere of a furnace and sintered, **characterized in that** after finish sintering or optionally in a final treatment below the eutectic temperature, the sintered body is maintained in a N₂ atmosphere under a pressure (p) of 10⁵ Pa < p < 10⁷ Pa for at least 10 minutes.

7. Method according to claim 5 or 6 **characterized in that** the nitrogen atmosphere is established by introducing precursors that is N-containing gases whereby the nitrogen is formed in situ in the gas atmosphere.

8. Method according to one of claims 5 to 7 **characterized in that** the body is heated up to 1.250°C during the heating phase and this temperature is held for at least 20 minutes, preferably more than 1 hour, before the heating up is continued to the sintering temperature.

9. Method according to one of claims 5, 7 or 8 **characterized in that** initially in the heating up phase at about 1.200°C the previously existing vaccum is replaced by an inert gas atmosphere, preferably with a pressure of 10³ Pa to 10⁴ Pa and only upon reaching the sintering temperature is a nitrogen containing atmosphere established with a higher pressure, preferably ≥ 10⁴ Pa.

10. Method according to one of claims 5 to 9 **characterized in that** the heating up rate and the cooling down rate amounts to up to 10°C/min, preferably between 2°C/min and 5°C/min.

11. Method according to one of claims 5 to 10 **characterized in that** the starting mixture contains up to 15 mass % of the binder phase additional carbides, nitrides, carbonitrides of the elements of Group IVa or VIa of the periodic system or Al or complex carbides, complex nitrides and/or complex carbonitrides of the form Ti₂AlC, Ti₂AlN, Cr₂AlN, Cr₂AlC.

## Revendications

1. Corps substrat en métal dur se composant d'une phase de matériau dur de WC et d'une phase liant de 3 à 25 % en masse qui, outre au moins un des métaux liants tels que Fe, Co et/ou Ni, comprend encore jusqu'à 15 % en masse (par rapport à la phase liant) de dopants dissous choisis dans le groupe comprenant Al, Cr, V, Nb, Ta, Ti, Zr, Hf,
**caractérisé par le fait**
**que** le pourcentage de tous les dopants dans le métal dur est limité à 4 % en masse au maximum, que la part d'une phase cubique dans le métal dur est inférieure à 4 % volumétrique et que la teneur en métal liant dans une zone marginale du corps substrat en métal dur, allant jusqu'à 1 µm, de préférence jusqu'à 0,5 µm, passe à une valeur inférieure à 0,5 fois la teneur en liant à l'intérieur du corps substrat, la concentration de la phase liant diminuant graduellement vers la surface du corps substrat et la concentration du dopant augmentant graduellement de manière correspondante.

2. Corps substrat en métal dur selon la revendication 1, **caractérisé par le fait que** la grosseur de grain du WC est ≤ 1,5 µm, les métaux durs de WC à grains très fins (grosseur de grain de ≤ 0,8 µm) et/ou les métaux durs de WC à grains ultrafins (grosseur de grain de ≤ 0,5 µm) contenant de préférence le Cr, V et/ou Ta en tant que dopant.

3. Corps substrat en métal dur selon l'une des revendications 1 ou 2, **caractérisé par le fait qu**'au moins une couche est appliquée sur la surface du corps substrat, ladite couche étant réalisée dans un carbure, nitrure et/ou carbonitrure du Ti, du Zr et/ou du Hf et/ou en Al₂O₃, HfO₂, ZrO₂, en oxydes, en carbone amorphe, en diamant, en nitrure de bore cubique, en nitrure de carbone (CNₓ) ou dans d'autres combinaisons comprenant au moins un des éléments tels que B, C, N et/ou O.

4. Corps substrat en métal dur selon l'une des revendications 1 à 3, **caractérisé par le fait que**, dans la zone marginale située près de la surface, il y a un enrichissement en nitrures ou en carbonitrures du dopant métallique.

5. Procédé de fabrication du corps substrat en métal dur selon l'une des revendications 1 à 4, dans lequel le mélange de départ est traité préalablement par la voie de la métallurgie des poudres, est précomprimé pour obtenir un compact vert et est, finalement, chauffé dans l'atmosphère d'un four et fritté, **caractérisé par le fait que**, dans la phase d'échauffement, après avoir atteint l'eutectique, mais au plus tard après avoir atteint la température de frittage, l'atmosphère de vide ou de gaz inerte est remplacée par une atmosphère de N₂ avec une pression de N₂ de ≤ 10⁵ Pa, qui est maintenue pour le moins jusqu'à ce que la température de frittage soit atteinte.

6. Procédé de fabrication du corps substrat de métal dur selon l'une des revendications 1 à 4, dans lequel le mélange de départ est traité préalablement par la voie de la métallurgie des poudres, est précomprimé pour obtenir un compact vert et est, finalement, chauffé dans l'atmosphère d'un four et fritté, **caractérisé par le fait que**, après le frittage final ou, le cas échéant, dans un traitement final au-dessous de la température eutectique, le corps fritté est soumis à une atmosphère de N₂ sous une pression (p) de 10⁵ Pa < p 10⁷ Pa pour une durée d'au moins 10 minutes.

7. Procédé selon la revendication 5 ou 6, **caractérisé par le fait que** l'atmosphère d'azote est établie en introduisant des précurseurs, c'est-à-dire des gaz contenant de l'azote, l'azote se formant in situ dans l'atmosphère de gaz.

8. Procédé selon l'une des revendications 5 à 7, **caractérisé par le fait que** l'on chauffe jusqu'à 1250°C durant la phase d'échauffement et que cette température est maintenue pour une durée d'au moins 20 minutes, de préférence de plus d'une heure, avant de continuer à chauffer à la température de frittage.

9. Procédé selon l'une des revendications 5, 7 ou 8, **caractérisé par le fait que,** d'abord, dans la phase d'échauffement, à 1200°C à peu près, le vide existant jusqu'ici est remplacé par une atmosphère de gaz inerte, de préférence avec une pression comprise entre 10³ Pa et 10⁴ Pa, et que, seulement lorsque la température de frittage est atteinte, l'atmosphère contenant de l'azote est établie, avec une pression plus élevée, de préférence de ≥ 10⁴ Pa.

10. Procédé selon l'une des revendications 5 à 9, **caractérisé par le fait que** le taux d'échauffement et de refroidissement va jusqu'à 10°C/min., de préférence il est compris entre 2°C/min. et 5°C/min.

11. Procédé selon l'une des revendications 5 à 10, **caractérisé par le fait que** le mélange de départ contient en sus jusqu'à 15 % en masse, par rapport à la phase liant, de carbures, de nitrures, de carbonitrures des éléments du groupe IVa ou VIa de la classification périodique des éléments ou de l'Al, ou de carbures complexes, de nitrures complexes et/ou de carbonitrures complexes de la forme Ti₂AlC, Ti₂AlN, Cr₂AlN, Cr₂AlC.
